# FASCICULE DE BREVET EUROPEEN

(11) **EP 0 403 572 B1**
(45) Date de publication et mention de la délivrance du brevet: **24.11.1993**
(21) Numéro de dépôt: 89905419.1
(22) Date de dépôt: 24.04.1989
(51) Int. Cl.: B05D 7/02, C08J 7/00

(54) **PROCEDE ET PRODUITS POUR NETTOYAGE ET TRAITEMENT DE LA MASSE EPIDERMIQUE D'OBJETS DIVERS**
VERFAHREN UND WERKSTOFFE FÜR DIE REINIGUNG UND BEHANDLUNG DER OBERFLÄCHENSCHICHT VERSCHIEDENER GEGENSTÄNDE
METHOD AND PRODUCTS FOR CLEANING AND TREATING THE EPIDERMAL MASS OF VARIOUS OBJECTS

(30) Priorité: 22.04.1988 FR 8805416
(43) Date de publication de la demande: 27.12.1990
(73) Titulaire: LIESSE, Maurice, F-89100 Sens (FR); GUYARD, Pierre, Yves, F-75012 Paris (FR)
(72) Inventeur: LIESSE, Maurice, F-89100 Sens (FR); GUYARD, Pierre, Yves, F-75012 Paris (FR)
(74) Mandataire: Dejoux, André
(86) Numéro de dépôt international: FR8900194
(87) Numéro de publication internationale: WO8910210

(56) Documents cités:
- DE-A- 1 933 234
- FR-A- 1 580 718
- FR-A- 2 252 743
- FR-A- 2 607 512
- GB-A- 959 544
- GB-A- 1 026 683
- US-A- 4 301 193

## Description

Procédé et produits pour nettoyage et traitement de la masse épidermique d'objets divers.

Le procédé, objet de la présente invention, vise à nettoyer ou améliorer sélectivement la masse épidermique d'objets divers, en respectant leur aspect visuel et leur état de surface, que l'épiderme soit en plastique, caoutchouc, cuir, ou autre matériau ayant une surface munie de pores et/ou dilatable, ou une surface apte à être munie de cavités et/ou aspérités microscopiques.

Il est connu que certains matériaux, plastiques ou non, refusant de se solidariser avec des matériaux d'apport après façonnage, plusieurs procédés de traitement de surface ont cherché à vaincre ce problème d'adhérence.

Les procédés de traitement direct de surface ont pour caractéristique de traiter non pas l'épiderme sous-jacent à la surface, mais la surface des objets. Ces procédés imposent la superposition de matériaux de nature et épaisseur différentes. Bien que très connus et encore très utilisés de nos jours à cause de leur souplesse d'emploi n'exigeant pas le démontage préalable des objets à traiter, ils présentent de nombreux inconvénients:
- le premier est de modifier directement et de façon plus ou moins sensible l'état de surface des objets traités. L'aspect initial de l'objet n'est jamais respecté par les peintures opaques et généralement assez épaisses, mais il ne l'est pas davantage par les vernis et encres translucides. La transparence donne l'illusion trompeuse de préserver l'intégrité de la surface de l'objet au moment où la surépaisseur provoquée par le matériau d'apport en estompe les motifs gravés et reliefs de surface.
- le second est l'impossibilité d'échapper à des contraintes élevées de propreté et d'environnement avant, pendant, et après l'enduction ou encrage
- le troisième est l'impossibilité d'échapper aux compromis jamais pleinement satisfaisants de compatibilité entre matériau(x) d'apport et matériau de l'objet à traiter. Par suite de résistances initiales différentes à la température, aux produits chimiques, à l'abrasion, aux chocs, aux U.V., les matériaux évoluent de façon souvent imprévisible et contrecarrent les précautions prises pour supprimer les risques de délaminage consécutifs aux dilatations différentielles, et les autres risques de jaunissement, de corrosion, de faïençage, de rayures, etc...

Les procédés de traitement direct de surface mettent généralement en oeuvre des phénomènes d'adhérence chimique s'exerçant soit sur l'objet par érosion et/ou fusion chimique, soit sur le matériau d'apport par polymérisation suractivée (encres et vernis séchés par rayonnement UV ou IR), ou adjonction de colle (Brevet Français n^{o} 2.252.743 du 26.12.1973).

Les procédés de traitement indirect de surface ont pour caractéristique de ne pas traiter directement la surface, mais de traiter plutôt la masse épidermique sous-jacente à la surface des objets traités. Ils soumettent les objets précités à l'action gonflante de solvants ou mélanges de solvants puissants tels que: le tétrahydrofurane, la cyclohexanone, la diméthylformiamide, le sulfure de carbone, le chloroforme, l'alcool butylique, le trichlorotrifluoroéthane (fréon 113), le chlorure de méthylène, etc... L'effet de rétraction suivant l'effet transitoire de dilatation fait participer le matériau plastique de l'objet traité à la retenue des additifs sélectionnés, sans solliciter la surface apparente dudit objet. Les multiples déplacements physiques de l'épiderme de l'objet provoqués par un phénomène chimique génèrent un phénomène mécanique d'adhérence autorisant une insertion dans la masse épidermique d'additifs liquides et solubles, par immersion hors oxygène et humidité ambiante (Brevet Français N^{o} 1.312.260 du 13.01.62), (Brevet Européen N° 0.134.523 du 23.07.84 ou Brevet US N° 520.241 du 04.08.83), ou une insertion dans la masse épidermique d'additifs semi-liquides et non totalement solubles (encres vinyliques), sans immersion, par action mécanique d'une friction à la brosse de soie (Demande de Brevet Français N° 86.16621 du 27.11.86).

Les deux premiers procédés de traitement indirect de surface précités présentent l'avantage de ne pas modifier l'aspect initial de l'objet traité et de respecter, par exemple, une surface granuleuse, veinée, gravée, martelée, mais présentent les inconvénients suivants:
- inaptitude totale à traiter autre chose que la surface entière d'un objet. La consommation en additifs est au minimum doublée, et les objets de très fortes dimensions ne trouvent pas de cuves aptes à les recevoir pour traitement.
- inaptitude totale à traiter un objet s'il est solidarisé avec d'autres objets encombrants ou vulnérables aux agents chimiques du traitement de surface.
- exigence d'investissements élevés en surfaces couvertes et équipements (cuves, moyens de levage, moyens de chauffage et de ventilation, ...).
- obligation de nettoyer les objets pour ne pas polluer rapidement les bains.
- inaptitude à traiter de petites quantités d'objets ayant des exigences de traitement différentes, L'immersion exige des bains volumineux et donc coûteux, que l'on ne peut gaspiller par des transvasements et rinçages de cuve fréquents.
- adhérence très vulnérable des additifs. Leur solubilité aux solvants exigée par le procédé de traitement les rend vulnérables aux agressions chimiques ultérieures au traitement,
- adhérence très vulnérable des additifs. Leur nature liquide en solution avantage leur pénétration dans la masse épidermique de l'objet, mais les rend inaptes à utiliser les effets mécaniques de rétension provoqués par la rétraction consécutive à la dilatation de l'épiderme.
- neutralisation partielle des effets recherchés par les additifs liquides sélectionnés. L'évaporation massive des solvants vide partiellement les cavités et/ou aspérités microscopiques, dépose en couche mince les additifs sur la seule surface interne des cavités ou sur la seule surface tourmentée des aspérités, les éloigne de la surface visible de l'objet traité et crée ainsi un espace prêt à accueillir des additifs indésirables, saletés, poussières, La conjonction de l'éloignement des additifs et de l'aptitude à l'encrassement amplifie encore cet affaiblissement des effets du traitement de surface.
- inaptitude à sosutraire un additif indésirable incrusté dans l'épiderme (poussière, saleté) par suite de la pression du bain exercée sur l'objet.
- restriction du choix des additifs aux seuls additifs solubles, à l'exclusion des colles et agents adhésifs solubles.

Le troisième procédé de traitement indirect de surface à la brosse de soie présente lui aussi l'avantage de respecter l'aspect initial de l'objet traité mais également les avantages supplémentaires d'être plus souple d'emploi en ne traitant que les surfaces sélectionnées, et en n'exigeant ni démontage ni nettoyage superficiel de l'objet. Il présente par contre les désavantages suivants:
- restriction du choix des additifs aux seules encres vinyliques aptes à former un revêtement coloré, sans aucune utilisation d'agents adhésifs ou de colles.
- adhérence vulnérable des additifs. Pour que la pénétration dans la masse épidermique des additifs insolubles présents dans l'encre vynilique ne soit pas avantagée au détriment de leur rétension dans les cavités ou les aspérités microscopiques rétractées, il faut un compromis entre faibles particules microscopiques favorables à l'insertion et fortes particules microscopiques favorables à la rétension. L'arbitrage se porte sur l'exclusion des plus faibles et plus grosses granulométries avec, pour conséquence, des effets de rétension mécanique et d'insertion moyens et jamais optimisés.
- adhérence vulnérable des additifs. Les additifs insolubles sont en suspension dans des additifs solubles et donc vulnérables aux agressions chimiques ultérieures au traitement.
- viscosité trop forte pour application par aérosol ou vaporisation, et trop faible pour suppression des coulures sur pièces verticales.
- inaptitude à soustraire un additif indésirable incrusté dans l'épiderme (poussière, saleté), par suite de la pression exercée par les fibres de la brosse de soie.
- inaptitude à traiter un objet plastique revêtu d'une couche d'apprêt sans détruire et l'apprêt et l'aspect de surface de l'objet ainsi apprêté.

Le nouveau procédé de traitement indirect de surface, objet de la présente invention, vise à corriger les inconvénients et insuffisances des procédés directs et indirects existants.

L'invention vise non plus seulement à adjoindre et/ou modifier des matériaux d'apport, mais à en soustraire. Elle utilise l'effet de dilatation de l'épiderme de l'objet pour désincruster les additifs indésirables, les mouiller et les extraire par utilisation de l'effet capillaire d'une éponge ou matière spongieuse pressée contre la surface de l'objet. Elle devient ainsi le premier procédé de nettoyage de l'épiderme d'un objet.

L'invention permet l'insertion d'additifs sélectionnés en même temps que l'extraction des additifs indésirables. L'effet de dilatation est suffisamment long pour que les deux opérations aient lieu avant l'amoroe de l'effet de rétraction, donnant l'impression d'une seule action sélective et non pas de deux actions simultanées.
L'invention devient ainsi le premier désincrustant sélectif régénérateur de surface.
L'invention corrige la vulnérabilité de l'adhérence des additifs liquides, semi-liquides, et solides, en leur adjoignant des matériaux de préférence adhésifs, aptes à remplir les cavités et aspérités microscopiques à l'état fluide, et durcir en épousant la forme de ces cavités et aspérités, de façon à n'être plus vulnérables à une expulsion fortuite non souhaitée. Les additifs liquides peuvent pour la première fois bénéficier des effets mécaniques de rétension provoqués par la rétraction de l'épiderme de l'objet traité et accroître leur efficience en se rapprochant de la surface tout en étant mieux protégés puisque plus difficiles à occulter par les corps indésirables dont on a supprimé le terrain d'accueil privilégié. Les additifs semi-liquides et solides peuvent pour la première fois être sélectionnés dans les granulométries les plus faibles et améliorer simultanément ainsi leur pénétration et leur rétension. Ces objectifs contradictoires ne pouvaient être simultanément atteints et exigeaient des compromis excluant les granulométries les plus fines qui étaient favorables à l'insertion mais inaptes à utiliser l'effet de rétension produit par la rétraction de l'épiderme de l'objet traité.

L'invention vise à obtenir une résistance particulière aux hydrocarbures, à l'eau, et aux produits lessiviels, pour certaines applications. Une distinction est donc faite entre la solubilité des additifs avant durcissement ou après durcissement, la fluidité maximale étant recherchée en première phase, et l'insolubilité maximale en dernière phase.

L'invention donne accès, à tître non restrictif et en sus du traitement de nettoyage, à des traitements de surface très nombreux, rapides, simples ou combinés, parfaitement localisés, applicables in situ, sans infrastructure et sans démontage, visant à soustraire, modifier ou ajouter, des agents stabilisateurs aux U.V., à la chaleur, à l'électricité statique; des agents retardateurs de flammes, de fumées, de gaz toxiques; des agents moussants, anti-oxydants, fluorescents, réflecteurs, absorbants, conducteurs de l'électricité, isolants, résistants à l'abrasion, abrasifs, lubrifiants; des colorants, pigments, teintures, etc...

L'invention permet, grace à son aptitude à utiliser pleinement l'effet de rétraction, de moduler l'agressivité de la phase 1 vis à vis de l'épiderme à traiter (exemple non restrictif d'une attaque variable de l'épiderme selon la nature et la concentration des solvants), et de rendre le nouveau procédé accessible à des modes d'application plus rapides, moins polluants et plus souples d'emploi.

L'invention, par sa souplesse d'emploi et son aptitude à utiliser pleinement l'effet de rétraction, peut utiliser les modes d'application par immersion et par friction à la brosse de soie, mais aussi par vaporisation (pistolet, pompe, bombe, spray, etc... ), par friction à l'éponge, au gant, à la brosse de fibres végétales, au rouleau, etc...

Le procédé de l'invention se décompose de la façon suivante:
1) Création et/ou révélation, aux seuls endroits désirés, de cavités et/ou aspérités microscopiques dans l'épiderme de l'objet à traiter par tout agent chimique, physique, ou mécanique, dans le respect de l'aspect visuel et de l'état de surface dudit objet.
2) Retrait des gaz occlus et/ou de tous les corps indésirables maintenus captifs dans ces cavités et aspérités microscopiques.
3) Remplissage de ces cavités et aspétités microscopiques ainsi libérées, par le mélange durcisseur requis, très fluide à l'état initial.
4) Durcissement naturel ou assisté, direct ou indirect, du mélange précité, après rétraction totale ou partielle des entrées ou voies d'accès aux cavités et aspérités microscopiques.
5) Eventuel retrait, avant durcissement, de toute partie du mélange durcisseur qui viendrait modifier directement ou indirectement l'aspect visuel ou l'état de surface de l'objet traité.

La phase 1 peut être obtenue: sur très forte pression d'un mélange fluide approprié, liquide, semi-liquide, ou poudreux; sur très forte pression d'un gaz précédant la mise en place du mélange durcisseur; sur l'action de solvants et mélanges de solvants tels que, à tître non restrictif: le tétrahydrofurane, la cyclohexanone, la dimethylformiamide, le sulfure de carbone, le chloroforme, l'alcool butylique, le chlorure de méthylène, le trichlorotrifluoroéthane (fréon 113), etc...

La phase 2 peut être obtenue: sur toute action capillaire et particulièrement action capillaire d'une éponge pressée contre la surface de l'objet à traiter et les entrées ou voies d'accès aux cavités et aspéritées précitées, l'éponge étant de préférence à structure fine et non fermée, compatible avec les produits chimiques et le mode d'application retenus; sur très forte pression d'un mélange durcisseur fluide, sous forme liquide, semi-liquide, ou poudreuse; sur application d'une surpression ou sous-pression gazeuse, voire du vide précédant la mise en place du mélange durcisseur; sur évaporation des résidus volatils restant après le durcissement du mélange au contact des gaz occlus ou de l'air humide ambiant.

La phase 3 peut être obtenue: sur friction à l'éponge ou au gant d'enduction; sur friction au rouleau ou à la brosse, végétale ou autre; sur vaporisation, au pistolet, à l'aérosol, à la pompe, etc...; sur pression, à la lance, à la presse, etc...; sur trempage même, lorsque l'épiderme entier doit être traité.

La phase 4 peut être obtenue: sur réaction à l'oxygène et à l'humidité des agents du mélange durcisseur; sur réaction avec une atmosphère gazeuse modifiée, acide, basique, ou neutre; sur réaction avec la lumière naturelle ou artificielle; sur réaction avec des rayonnements, ultraviolets ou autres; sur réaction à la chaleur ou au froid des agents du mélange durcisseur; sur la disparition
d'un des agents du mélange, par évaporation, transformation chimique, séchage, soutirage sélectif, etc...; sur déblocage d'un réactif ou catalyseur bloqué, inhibé; sur tout autre moyen permettant d'obtenir le durcissement requis.

La phase 5 peut être obtenue: sur essuyage à l'éponge, au gant, au chiffon, à la brosse, au rouleau, de coulures ou bavures qui seraient survenues accidentellement lors de l'application.

Selon les buts à atteindre et les méthodes d'application retenues, certaines phases peuvent paraître conjointes ou séparées, ainsi que plus ou soins longues.

Le mélange durcisseur est constitué d'au moins deux agents: l'additif à insérer qui est très fluide pour en faciliter l'insertion et l'adhésif ou l'agent chimique capable d'agglomérer l'additif après sa pénétration dans les cavités et/ou aspérités microscopiques. L'agglomérat entre adhésif et additif liquide, semi-liquide ou solide, reconstitue des particules in situ remarquables par leur calibre supérieur à celui des voies d'accès aux cavités et aspérités précitées, et par leur forme épousant parfaitement celles des dites cavités et aspérités.

Les mélanges durcisseurs, en dépit de fortes différences pouvant exister dans leur formulations, leurs conditions de stockage, leurs conditionnements et leurs modes d'emploi, ont tous une viscosité évolutive qui demeure la plus faible possible jusqu'à leur mise en place et se renforce alors en phase 3 jusqu'au durcissement complet en phase 4, mais suffisamment lentement en cette dernière phase pour permettre la correction des bévues éventuelles par une phase optionnelle 5.

Les mélanges durcisseurs, en dépit de fortes différences pouvant exister dans leurs formulations, leurs conditions de stockage, leurs conditionnements et leurs mode d'emploi, ont tous une solubilité évolutive qui ne crée pas de conditions défavorables au bon déroulement des phases 1, 2, 3, 4, 5, et permet même de moduler l'agressivité de la phase 1 vis à vis de l'épiderme à traiter, mais apporte après le durcissement total de la phase 4 une insolubilité à la plupart des agressions chimiques prévisibles dont on aura voulu préserver les objets traités, et parfois même une insolubilité à certains des solvants qui maintenaient les mélanges durcisseurs à l'état fluide pendant les phases 1, 2, et 3.

En premier exemple de produit et mode d'application du procédé, on applique à l'éponge le désincrustant sélectif régénérateur de surface suivant pour l'entretien de l'intérieur des voitures:

| | |
|---|---|
| - Dispersion acrylique aqueuse | 46 % |
| - Alcool méthylique | 22 % |
| - Acétate de buthyle | 6 % |
| - Dichlorométhane | 6 % |
| - H₂ O | 17 % |
| - Méthyl-Ethyl-Cetone | 3 % |

En second exemple de produit et mode d'application du procédé, on applique à l'aérosol le repigmenteur suivant pour la régénération des pare-chocs de véhicules:

| | |
|---|---|
| - Prémélange semi-liquide de pigments insolubles dans un substrat cellulosique | 13,50 % |
| - Acétate de buthyle | 20,00 % |
| - Méthyl-Ethyl-Cetone | 15,00 % |
| - Cyclohexanone | 27,50 % |
| - Colle cellulosique diluée | 16,00 % |
| - Dichlorométhane | 8,00 % |

Le procédé et les produits y référant sont destinés aux utilisateurs professionnels et privés devant nettoyer, entretenir, ou rénover des objets divers en plastique, cuir, caoutchouc, ou autres matériaux.

## Revendications

1. Procédé pour nettoyer et/ou améliorer sélectivement la masse superficielle dite "épidermique" d'objets divers, en respectant leur aspect visuel et leur état de surface, caractérisé en ce qu'il se décompose en cinq phases :
A - Création et/ou révélation aux seuls endroits désirés, de cavités et/ou aspérités microscopiques dans l'épiderme de l'objet à traiter, tout en respectant l'aspect visuel et l'état de surface dudit objet.
B - Retrait des gaz occlus et/ou de tous les corps indésirables maintenus captifs dans ces cavités et aspérités microscopiques.
C - Remplissage de ces cavités et aspérités microscopiques ainsi libérées, par un mélange durcisseur requis, très fluide à l'état initial.
D - Durcissement naturel ou assisté, direct ou indirect, du mélange précité, après rétraction totale ou partielle des entrées ou des voies d'accès aux cavités et aspérités microscopiques.
E - Eventuel retrait, avant durcissement, de toute partie du mélange durcisseur qui viendrait modifier directement ou indirectement l'aspect visuel ou l'état de surface de l'objet traité.

2. Procédé selon la Revendication 1, caractérisé en ce que la phase A est réalisée soit par application sous très forte pression d'un mélange fluide approprié, liquide, semi-liquide, ou poudreux, soit par application sous très forte pression d'un gaz précédant la mise en place du mélange durcisseur, soit par action de solvants ou mélanges de solvants tels que: le tétra-hydrofurane, la cyclohexanone, la diméthylformiamide, le sulfure de carbone, le chloroforme, l'alcool butylique, le chlorure de méthylène, le trichloro-trifluoroéthane.

3. Procédé selon les Revendications 1 et 2, caractérisé en ce que la phase B est réalisée soit par l'action capillaire d'une éponge pressée contre la surface de l'objet à traiter et les entrées ou voies d'accès aux cavités et aspérités précitées, l'éponge étant compatible avec les produits chimiques et le mode d'application retenus, avec une structure avantageusement fine à pores ouverts, soit par l'application sous très forte pression d'un mélange durcisseur fluide, sous forme liquide, semi-liquide, ou poudreuse, soit par l'application d'une surpression ou souspression gazeuse, voire du vide, précédant la mise en place du mélange durcisseur, soit par le déclanchement d'une évaporation des résidus volatils après le durcissement du mélange au contact des gaz occlus ou de l'air humide ambiant.

4. Procédé selon les Revendications 1 à 3, caractérisé en ce que la phase C est réalisée soit par friction à l'éponge, au gant d'enduction, au rouleau, ou à la brosse, soit par vaporisation au pistolet, à l'aérosol, à la pompe, soit par pression comme par exemple à la lance ou à la presse, soit par trempage total ou partiel lorsque par exemple la surface épidermique de l'objet doit être traitée en tout ou partie.

5. Procédé selon les Revendications 1 à 4, caractérisé en ce que la phase D est réalisée soit par réaction à l'oxygène et à l'humidité des agents du mélange durcisseur, soit par réaction à la chaleur ou au froid des agents du mélange durcisseur, soit par réaction avec une atmosphère gazeuse modifiée, acide, basique, ou neutre, soit par réaction avec la lumière naturelle ou artificielle, soit par réaction avec des rayonnements, par exemple ultra-violets, soit par disparition d'un des agents du mélange, par exemple sur évaporation, transformation chimique, séchage, soutirage sélectif, soit par déblocage d'un réactif ou catalyseur bloqué, inhibé, soit par tout autre moyen permettant d'obtenir le durcissement requis.

6. Procédé selon les Revendication 1 à 5, caractérisé en ce que le mélange durcisseur est constitué d'au moins deux agents : l'additif à insérer qui est très fluide pour en faciliter l'insertion et l'adhésif ou l'agent chimique capable d'agglomérer l'additif après sa pénétration dans les cavités et/ou aspérités microscopiques, de manière à ce que les proportions entre adhésif et additif liquide, semi-liquide, ou solide, soient choisies pour reconstituer des particules in situ remarquables par leur calibre supérieur à celui des voies d'accès aux cavités et aspérités précitées, et par leur forme épousant parfaitement celles desdites cavités et aspérités.

7. Procédé selon les Revendications 1 à 6, caractérisé en ce que les mélanges durcisseurs ont tous une viscosité évolutive qui demeure la plus faible possible jusqu'à leur mise en place et se renforce alors en phase C jusqu'au durcissement complet en phase D, mais suffisamment lentement en cette dernière phase pour permettre la correction des bévues éventuelles par une phase optionnelle E.

8. Procédé selon les Revendications 1 à 7, caractérisé en ce que les mélanges durcisseurs ont tous une solubilité évolutive et sélective qui ne crée pas de conditions défavorables au bon déroulement des phases A, B, C, D, E, ladite solubilité régressant de l'état maximal permettant de moduler l'agressivité de la phase A vis-à-vis de la surface épidermique à traiter jusqu'à l'arrêt total de l'état soluble après durcissement de la phase D, et ladite solubilité étant de préférence sélective pour être maximale pendant les phases A, B, et C, sans être vulnérable à certains des solvants maintenant les mélanges durcisseurs à l'état fluide et pour être nulle en phase D et E, sans être vulnérable à la plupart des agressions chimiques prévisibles dont il aura fallu préserver les objets traités.

9. Procédé selon les Revendication 1 à 8, caractérisé en ce que, en sus du traitement de nettoyage, il permet d'ajouter des agents visant à soustraire, modifier ou ajouter des agents stabilisateurs aux U.V., à la chaleur, à l'électricité statique, des agents retardateurs de flammes, de fumées, de gaz toxiques, des agents moussants, anti-oxydants, fluorescents, réflecteurs, absorbants, conducteurs de l'électricité, isolants, résistants à l'abrasion, abrasifs, lubrifiants, des agents colorants, des pigments, des teintures.

10. Procédé selon la Revendication 1, caractérisé en ce qu'il s'applique tant sur les épidermes en matériaux aptes à être modifiés par façonnage de cavités et/ou aspérités microscopiques que sur les épidermes en matériaux comportant des pores et/ou des aspérités microscopiques comme les résines plastiques, le caoutchouc, le cuir, ou autres matériaux répondant aux critères précités.

## Claims

1. Process for selectively cleaning and/or improving the so-called "skin" surface zone of a variety of objects, without modifying their appearance or their surface state, characterised by the fact that it is subdivided into five stages:
A - Creation and/or disclosure of microscopic cavities and/or roughnesses in the skin of the object to he treated, only at the desired points, while not affecting the appearance or the surface state of the said object.
B - Removal of the occluded gases and/or any undesirable matter trapped in these microscopic cavities and roughnesses.
C - Filling of the microscopic cavities and roughnesses cleared in this way with a requisite hardening mixture, initially highly fluid.
D - Natural or assisted, direct or indirect hardening of the said mixture, after complete or partial withdrawal from the entries or access paths to the microscopic cavities and roughnesses.
E - Removal before hardening, as appropriate, of any part of the hardening mixture which might directly or indirectly modify the appearance or surface state of the object treated.

2. Process according to Claim 1, characterised by the fact that stage A consists either of the application of an appropriate liquid, semi-liquid or powder fluid mixture under very high pressure, or of the application of a gas under very high pressure prior to the introduction of the hardening mixture, or of the action of solvents or mixtures of solvents such as:
tetra-hydrofurane, cyclohexanone dimethylformiamide, carbon disulphide, chloroform, butyl alcohol, methylene chloride or trichloro-trifluoroethane.

3. Process according to Claims 1 and 2, characterised by the fact that stage B consists either of the capillary action of a sponge pressed against the surface of the object to be treated and the above mentioned entries or access paths to the cavities and roughnesses, the sponge being compatible with the chemical substances and the mode of application used, having advantageously a fine structure with open pores, or of the application of a fluid hardening mixture in liquid, semi-liquid or powder form under very high pressure, or of the application of a positive or negative gas pressure or even a vacuum, prior to the introduction of the hardening mixture, or of the initiation of evaporation of the volatile residues after hardening of the mixture in contact with the occluded gases or the moist ambient air.

4. Process according to Claims 1 to 3, characterised by the fact that stage C consists either of rubbing with the sponge, a coating glove, roller or brush, or of spraying with a spray gun, aerosol, or pump, or of the application of pressure for example by a lance or press, or of total or partial soaking when for example the surface skin of the object is to be treated wholly or in part.

5. Process according to Claims 1 to 4, characterised by the fact that stage D consists either of a reaction between the components of the hardening mixture with oxygen and moisture, or of a reaction of the components of the hardening mixture with heat or cold, or of a reaction with a modified, acid, basic or neutral gaseous atmosphere, or of a reaction with natural or artificial light, or of a reaction with radiation, for example ultra-violet radiation, or of the elimination of one of the components of the mixture, for example by evaporation, chemical conversion, drying, or selective suction, or of the release of a fixed, inhibited reagent or catalyst, or of any other means capable of producing the required hardening.

6. Process according to Claims 1 to 5, characterised by the fact that the hardening mixture consists of at least two agents: the additive to be introduced which is highly fluid to facilitate introduction and the adhesive or chemical agent capable of agglomerating the additive after its penetration into the microscopic cavities and/or roughnesses, in such a way that the preportions of the adhesive and the liquid, semi-liquid or solid additive are chosen to reconstitute particles in situ notable for their size being greater than that of the access paths to the above-mentioned cavities and roughnesses, and for their shape which perfectly matches those of the said cavities and roughnesses.

7. Process according to Claims 1 to 6, characterised by the fact that the hardening mixtures all have a variable viscosity which remains as low as possible until their introduction and then increases during stage C up to complete hardening in stage D, but sufficiently slowly during this latter phase to allow correction of any mistakes in an optional stage E.

8. Process according to Claims 1 to 7, characterised by the fact that the hardening mixtures all have a variable and selective solubility which does not create conditions unfavourable to the satisfactory completion of stages A, B, C, D and E, the said solubility declining from a maximum level capable of modulating the attack of stage A with regard to the surface skin to be treated up to total disappearance of the soluble state after the hardening of stage D, the said solubility being preferably selective so as to be a maximum during stages A, B and C, without being vulnerable to some of the solvents maintaining the hardening mixtures in the fluid state and to be zero in stages D and E, without being vulnerable to most of the foreseeable chemical attacks from which it is necessary to protect the objects treated.

9. Process according to Claims 1 to 8, characterised by the fact that in addition to the cleaning treatment it permits the addition of agents intended to remove, modify or add agents giving stability against UV, heat, static electricity, flame retardants, smoke, toxic gases, foaming, anti-oxidant, fluorescent, reflective, absorbant, electrically conducting, insulating, abrasion-resistant, abrasive or lubricating agents, colouring matter, pigments and dyes.

10. Process according to Claim 1, characterised by the fact that it can be applied not only to the skin layers of materials suitable for modification by the creation of microscopic cavities and/or roughnesses but also to skin areas in materials comprising microscopic pores and/or roughnesses such as plastic resins, rubber, leather or other materials satisfying the above criteria.

## Patentansprüche

1. Verfahren zur selektiven Reinigung und/oder Aufbesserung der Oberflächenmasse oder Haut verschiedener Objekte unter Beibehaltung deren Aussehens und Oberflächenzustands, welches sich dadurch auszeichnet, daß es sich in fünf Phasen zerlegt:
A - Schaffung oder Freilegung mikroskopischer Hohlräume und/oder Unebenheiten ausschließlich an den gewünschten Stellen auf der Haut des zu behandelnden Gegenstands, wobei Aussehen und Oberflächenzustand des genannten Gegenstands unverändert bleiben.
B - Entfernung von Gasen und/oder unerwünschten Fremdkörpern, die in diesen mikroskopischen Hohlräumen und Unebenheiten eingeschlossen sind.
C - Füllen dieser somit freigegebenen mikroskopischen Hohlräume und Unebenheiten mit einer aushärtenden Mischung, welche im Ausgangszustand sehr stark fließbar sein soll.
D - Natürliche oder direkt oder indirekt unterstützte Aushärtung der oben genannten Mischung, nach vollständiger oder teilweiser Retraktion der Eingänge oder Zugangswege zu den mikroskopischen Hohlräumen oder Unebenheiten.
E - Vor dem Aushärten eventuelles Entfernen aller Teile der aushärtenden Mischung, die direkt oder indirekt das Aussehen oder den Oberflächenzustand des behandelten Gegenstands abändern könnten.

2. Verfahren gemäß Patentanspruch 1, welches sich dadurch auszeichnet, daß Phase A entweder durch Einwirkung einer geeigneten flüssigen, halbflüssigen oder pulverförmigen Mischung unter sehr starkem Druck erfolgt, oder durch Einwirkung eines Gases unter sehr starkem Druck vor Auftrag der aushärtenden Mischung, oder durch das Einwirken von Lösungsmitteln oder Mischungen von Lösungsmitteln wie Tetrahydrofuran, Cyclohexanon, Dimethyl-formamid, Schwefelkohlenstoff, Chloroform, Butanol, Methylenchlorid, Trichlor-trifluoräthan.

3. Verfahren gemäß Patentansprüchen 1 und 2, welches sich dadurch auszeichnet, daß Phase B entweder durch Kapillarwirkung eines gegen die Oberfläche des zu behandelnden Gegenstands und gegen die Eingänge oder Zugangswege zu den oben genannten Hohlräumen und Unebenheiten gepreßten Schwamms erfolgt, wobei der Schwamm mit den chemischen Produkten und der verwendeten Einwirkungsmethode verträglich ist und eine vorteilhaft feine Struktur mit offenen Poren hat, oder daß Phase B durch Einwirken einer leicht fließbaren flüssigen, halbflüssigen oder pulverförmigen aushärtenden Mischung unter sehr starkem Druck, oder durch Anlegen eines Über- oder Unterdrucks in einem gasförmigen Medium oder im Vakuum vor Auftragen der aushärtenden Mischung, oder durch Auslösung einer Verdampfung flüchtiger Rückstände nach dem Aushärten der Mischung in Kontakt mit den eingeschlossenen Gasen oder der umgebenden feuchten Luft erfolgt.

4. Verfahren gemäß Patentansprüchen 1 bis 3, welches sich dadurch auszeichnet, daß die Phase C entweder durch Reiben mit einem Schwamm, Auftrag mit einem Handschuh, einer Rolle oder einer Bürste, Spritzen mit einer Pistole, einem Aerosol oder einer Pumpe, durch den Druck einer Düse oder Spritzpumpe, oder durch vollständiges oder teilweises Eintauchen erfolgt, je nachdem ob die Oberflächenhaut des Gegenstands ganz oder teilweise zu behandeln ist.

5. Verfahren gemäß Patentansprüchen 1 bis 4, welches sich dadurch auszeichnet, daß die Phase D entweder durch Reaktion der in der aushärtenden Mischung enthaltenen Substanzen mit Sauerstoff oder Feuchtigkeit, oder durch Änderung der in der aushärtenden Mischung enthaltenden Substanzen unter Einfluß von Wärme oder Kälte, oder durch deren Reaktion mit einer geänderten, saueren, basischen oder neutralen gasförmigen Umgebung, oder durch deren Reaktion unter Einwirkung von natürlichem oder künstlichem Licht oder Strahlen, wie z.B. ultravioletter Strahlung, oder durch Verschwinden eines der Bestandteile der Mischung, z.B. durch Verdampfung, chemische Änderung, Trocknung, selektiven Entzug, oder durch Freigabe eines blockierten oder gehemmten Reagenz oder eines Katalysators, oder durch eine andere, die erforderliche Aushärtung ergebende Methode erfolgt.

6. Verfahren gemäß Patentansprüchen 1 bis 5, welches sich dadurch auszeichnet, daß die aushärtende Mischung aus mindestens zwei Bestandteilen besteht: ein beizugebender, zwecks Erleichterung der Zugabe sehr leicht verfließender Zusatzstoff und ein Haftstoff oder ein chemisches Produkt, welches den Zusatzstoff nach dessen Eindringen in die mikroskopischen Hohlräume und/oder Unebenheiten zusammenklumpen läßt, wobei die Anteile an Haftstoff und flüssigem, halbflüssigem oder pulverförmigen Zusatzstoff so gewählt sind, daß sie am Einsatzort Teilchen bilden, die sich dadurch auszeichnen, daß sie größer sind als die Zugangsöffnungen zu den oben erwähnten Hohlräumen und Unebenheiten, und daß sich deren Form derjenigen der oben genannten Hohlräume und Unebenheiten vollständig anpaßt.

7. Verfahren gemäß Patentansprüchen 1 bis 6, welches sich dadurch auszeichnet, daß alle aushärtenden Mischungen eine sich ändernde Viskosität aufweisen, welche bis zum Auftrag so schwach wie möglich bleibt und sich dann bei Phase C verstärkt, um in Phase D vollständig auszuhärten, wobei jedoch die Aushärtung während letzterer Phase langsam genug erfolgt, um die in einer zusätzlichen Phase E erfolgende Entfernung eventueller Fehler zu ermöglichen.

8. Verfahren gemäß Patentansprüchen 1 bis 7, welches sich dadurch auszeichnet, daß alle aushärtenden Mischungen eine sich ändernde selektive Löslichkeit aufweisen, welche den Ablauf der Phasen A, B, C, D und E nicht nachteilig beeinflußt, wobei diese Löslichkeit sich von einem maximalen Wert aus vermindert, wodurch die Aggressivität der Phase A gegenüber der zu behandelnden Haut bis hin zum vollständigen Verschwinden des gelösten Zustands nach dem Aushärten in Phase D moduliert werden kann und wobei die genannte Löslichkeit möglichst selektiv sein und ihre höchsten Werte während der Phasen A, B und C haben soll, ohne jedoch gewisse Lösungsmittel, welche die aushärtende Mischung leicht fließbar halten sollen, ungünstig zu beeinflussen, und in den Phasen E und D gleich 0 sein soll, ohne jedoch gegen die meisten voraussichtlichen chemischen Angriffe, gegen welche die behandelten Gegenstände geschützt werden sollten, empfindlich zu sein.

9. Verfahren gemäß Patentansprüchen 1 bis 8, welches sich dadurch auszeichnet, daß zusätzlich zur reinigenden Behandlung weitere Reagenzen hinzugefügt werden können, welche dazu dienen, Substanzen für die Beständigkeit gegen UV-Strahlen, Wärme, statische Elektrizität, sowie Flammen, Rauch oder Giftgase hemmende, schäumende, fluoreszierende, rückstrahlende, absorbierende, elektrischen Strom leitende, isolierende, reibfeste, reibende, schmierende, färbende Substanzen, Pigmente und Farben zu entziehen, abzuändern oder hinzuzufügen.

10. Verfahren gemäß Patentanspruch 1, welches sich dadurch auszeichnet, daß es sowohl auf Materialien angewendet werden kann, welche durch Herstellung mikroskopischer Hohlräume oder Unebenheiten geändert werden können, als auch auf solche, deren Haut bereits Poren und/oder mikroskopische Unebenheiten, aufweist, wie Kunstharze, Gummi, Leder oder andere Materialien mit den genannten Eigenschaften.
